# EUROPÄISCHE PATENTSCHRIFT

(11) **EP 2 748 361 B1**
(45) Veröffentlichungstag und Bekanntmachung des Hinweises auf die Patenterteilung: **26.08.2015**
(21) Anmeldenummer: 11788814.9
(22) Anmeldetag: 25.11.2011
(51) Int. Cl.: D04B 21/04, A44B 18/00

(54) **TEXTILES FLÄCHENGEBILDE MIT STEHENDEN SCHLINGEN**
FABRIC SHEET COMPRISING UPRIGHT LOOPS
SURFACE TEXTILE À BOUCLES ÉRIGÉES

(43) Veröffentlichungstag der Anmeldung: 02.07.2014
(73) Patentinhaber: Mattes & Ammann GmbH & Co. KG, 72469 Messstetten (Tieringen) (DE)
(72) Erfinder: LARSEN, Christoph Sven, 72469 Meßstetten (DE)
(74) Vertreter: Raffay & Fleck
(86) Internationale Anmeldenummer: PCT/EP2011/071082
(87) Internationale Veröffentlichungsnummer: WO 2013/075760

(56) Entgegenhaltungen:
- EP-A1- 0 875 227
- EP-A1- 1 811 070
- EP-A1- 2 327 820
- WO-A1-03/102286

## Beschreibung

Die Erfindung betrifft ein textiles Flächengebilde in Form einer Kettenwirkware mit stehenden Schlingen für einen Klettverschluss vom Haken- und Schlingentyp, bei dem aus Garnfäden Masche und Schlinge als Einheit dadurch ausgebildet sind, dass in jeder fortlaufenden Masche in Längsrichtung sowie in Querrichtung gleichzeitig Schlingen vorliegen, die einen absolut geraden Stand nach oben besitzen.

Ein derartiges textiles Flächengebilde ist aus der EP 1 811 070 B1 der vorliegenden Anmelderin bekannt. In dieser vorbekannten Patentschrift werden jedoch weder Aussagen zum Flächengewicht, noch zur Maschendichte getroffen, sondern vielmehr hier unberücksichtigt gelassen.

Aus der WO 03/102286 A1 ist eine mit Kettenwirkware mit abweichend ausgebildeten Schlingen und einem Flächengewicht von 10 bis 50g/m² bekannt, Maschendichten und -längen werden dazu nicht offenbart.

Die EP 0 875 227 A1 gibt Maschendichten und -längen für Kettenwirkware ebenfalls mit von der vorliegenden Erfindung abweichend gebildeten Schlingen und einem Flächengewicht von unter 28 g/m² an.

Die Patentinhaberin vertreibt solche textilen Flächengebilde mit Schlingen, bei dem aus Garnfäden Masche und Schlinge als Einheit dadurch ausgebildet sind, dass in jeder fortlaufenden Masche in Längsrichtung sowie in Querrichtung gleichzeitig Schlingen vorliegen und deren Flächengewichte höher als 20g/m² liegen. Bei derartigen Flächengebilden sind die Schlingen für einen geraden Stand und die gewünschte wiederholbare Klettverschlussfunktion ausreichend stabil. Geringere Flächengewichte derartiger textilen Flächengebilde waren und sind am Markt nicht verfügbar, da anscheinend Beeinträchtigungen der Klettverschlussfunktion befürchtet werden. Der Erfindung liegt deshalb die Aufgabe zugrunde, hier Abhilfe zu schaffen und als Weiterentwicklung des eingangs genannten Flächengebildes ein kostengünstiges Flächengebilde zu schaffen, das eine annehmbare Klettverschussfunktion gewährleisten kann.

Überraschenderweise hat sich gezeigt, dass man das Flächengewicht tatsächlich verringern und somit Materialkosten einsparen kann.

Um den sich konträr verhaltenden Anforderungen an die Klettverschlussfunktion einerseits und die Materialeinsparung andererseits gleichermaßen zufriedenstellend gerecht zu werden, hat die Erfindung die Maschendichte und -länge der Kettenwirkware aufeinander abgestimmt und die ausgewählten Bereiche festgelegt, die zu einer funktionsfähigen Ware mit einem äußerst geringen Flächengewicht führen. Erfindungsgemäß wird dieses dadurch erreicht, dass die Maschendichte im Bereich von 2500 bis 7500 Maschen/dm², insbesondere von 4000 -6000 Maschen/dm², optimalerweise 4600 - 5000 Maschen/dm² bei einer Maschenlänge im Bereich von 0,5 - 2,0 mm liegt, wobei ein Flächengewicht von 5 bis 15 g/m², insbesondere von 9 bis 13 g/m² vorliegt, optimalerweise 10 - 12g/m² vorgesehen ist. Die Stäbchenanzahl beträgt vorteilhafterweise 2 bis 6 Stäbchen pro cm, insbesondere 2 bis 5 Stäbchen pro cm.

Insofem eignet sich also nicht jede beliebige Maschendichte und -länge, sondern nur solche mit 2500-7500 Maschen/dm². Diese Werte liegen deutlich unterhalb derer, die im Stand der Technik verwendet werden sind, so dass man erfindungsgemäß also mit besonders großem Maschenabstand arbeitet. Darüber hinaus ist erfindungsgemäß die Maschendichte und auch -länge auch deshalb von Bedeutung, da hierdurch gerade auf die Flächenmasse Einfluss genommen wird. Diese wird auch als Flächendeckung bezeichnet und als Maschen(anzahl)/dm² angegeben.

So kann trotz ausreichender Stabilität der Ware ein geringes Flächengewicht ohne erhöhten Aufwand und damit kostengünstig und Material sparend erreicht werden.

Das Verhältnis von Stabilität und Gewicht kann dabei weiter verbessert werden durch den Einsatz vergleichsweise dünnen Garns mit einer Feinheit von 10 - 40 dtex, insbesondere 15 bis 18 dtex, insbesondere weniger als 16,5 dtex. Dabei wird vorzugsweise mit mehreren Legeschienen, insbesondere drei Legeschienen, gearbeitet, so dass das textiles Flächengebilde vorzugsweise einen Gesamtdtex von 30 bis 70, insbesondere 51 bis 68, insbesondere 63 bis 68, aufweist. Trotz derartiger Garne lässt sich eine ausreichende Stabilität und Funktionalität erreichen.

Durch das zusätzliche Einwirken von Folienbändchen, also schmalen Folienstreifen, kann die Stabilität und Funktionalität weiter verbessert werden. Aufgrund des geringen Gewichts dünner Folienbändchen werden dadurch das Flächengewicht und die Kosten sowie der Materialaufwand nur geringfügig erhöht. Meist lässt sich durch den Einsatz der Folienbändchen aber der übrige Materialaufwand bei gleicher Funktionalität deutlich senken, so dass der Einsatz der Folienbändchen auch zu einer weiteren Reduzierung des Materialaufwands und der Kosten führen kann.

## Patentansprüche

1. Textiles Flächengebilde in Form einer Kettenwirkware mit stehenden Schlingen für einen Klettverschluss vom Haken- und Schlingentyp, bei dem aus Garnfäden Masche und Schlinge als Einheit dadurch ausgebildet sind, indem in jeder fortlaufenden Masche in Längsrichtung sowie in Querrichtung gleichzeitig Schlingen vorliegen, **dadurch gekennzeichnet, dass** eine Maschendichte im Bereich von 2500-7500 Maschen/dm² bei einer Maschenlänge im Bereich von 0,5 - 2,0mm mit einem Flächengewicht von 5 bis 15 g/m² vorgesehen ist.

2. Flächengebilde nach Anspruch 1, **gekennzeichnet durch** eine Maschendichte im Bereich von 4000-6000 Maschen/dm².

3. Flächengebilde nach Anspruch 1, **gekennzeichnet durch** eine Maschendichte von 4600-5000 Maschen/dm².

4. Flächengebilde nach Anspruch 1 oder 2, **gekennzeichnet durch** ein Flächengewicht von 9 bis 13 g/m².

5. Flächengebilde nach Anspruch 1 oder 2, **gekennzeichnet durch** ein Flächengewicht von 10-12 g/m².

6. Textile Kettenwirkware nach Anspruch 1 - 5, **dadurch gekennzeichnet, dass** die Schlingen bildenden Garne synthetische Multifilamentgarne aus Polyester, Polyamid oder Polyolefin sind.

7. Textiles Flächengebilde nach Anspruch 1 bis 6, **dadurch gekennzeichnet, dass** zusätzlich Folienbändchen in die stehenden Schlingen mit eingewirkt sind.

8. Textiles Flächengebilde nach einem oder mehreren der Ansprüche 1-7, **dadurch gekennzeichnet, dass** die Garnfäden eine Garnfeinheit von 10 bis 40 dtex aufweisen.

9. Textiles Flächengebilde nach einem oder mehreren der Ansprüche 1-7, **dadurch gekennzeichnet, dass** die Garnfäden eine Garnfeinheit von 15 bis 18 dtex aufweisen.

10. Textiles Flächengebilde nach einem oder mehreren der Ansprüche 1-9, **dadurch gekennzeichnet, dass** es einen Gesamtdtex von 30-70 aufweist.

11. Textiles Flächengebilde nach einem oder mehreren der Ansprüche 1-9, **dadurch gekennzeichnet, dass** es einen Gesamtdtex von 51 bis 68, aufweist.

## Claims

1. A textile fabric in the form of a knitted fabric as loop components for a Velcro fastener of hook and loop type, in which stitch and loop are made of yarn threads as a unit inasmuch as in each continuous stitch loops are present simultaneously in the longitudinal direction as well as in the transversal direction, **characterised in that** a stitch density is in the range comprised between 2500 and 7000 stitches/dm² for a stitch length in the range comprised between 0.5 and 2 mm with a basis weight from 5 to 15 g/m².

2. A fabric according to claim 1, **characterised by** a stitch density in the range comprised between 4000 and 6000 stitches/dm².

3. A fabric according to claim 1, **characterised by** a stitch density in the range comprised between 4000 and 5000 stitches/dm².

4. A fabric according to claim 1 or 2, **characterised by** a basis weight of 9 to 13 g/m².

5. A fabric according to claim 1 or 2, **characterised by** a basis weight of 10-12 to g/m².

6. A textile warp knitted fabric according to claim 1-5, **characterised in that** the yarns forming the loops are synthetic multi-filament yarns made of polyester, polyamide or polyolefin.

7. A textile fabric according to claim 1 to 6, **characterised in that** additionally small film ribbons are warp knitted into the standing loops.

8. A textile fabric according to one or several claims 1-7, **characterised in that** the yarn threads have a yarn fineness of 10 to 40 dtex.

9. A textile fabric according to one or several claims 1-7, **characterised in that** the yarn threads have a yarn fineness of 15 to 18 dtex.

10. A textile fabric according to one or several claims 1-9, **characterised in that** it has a total dtex of 30-70.

11. A textile fabric according to one or several claims 1-9, **characterised in that** it has a total dtex of 51 to 68.

## Revendications

1. Tissu de textile sous forme de tissu tricoté comme composantes de boucle pour système de fixation Velcro de type crochet et boucle, dans lequel maille et boucle sont constituées de filasse comme unité dans la mesure où des boucles de maille continues sont présentes de manière simultanée dans la direction longitudinale de même que dans la direction transversale, **caractérisé en ce qu'**une densité de maille est dans la fourchette comprise entre 2500 et 7000 malles/dm² pour une longueur de maille dans la fourchette comprise entre 0,5 et 2 mm avec un grammage de 5 à 15 g/m².

2. Tissu selon la revendication 1, **caractérisé par** une densité de mailles dans la fourchette comprise entre 4000 et 6000 mailles/dm².

3. Tissu selon la revendication 1, **caractérisé par** une densité de mailles dans la fourchette comprise entre 4000 et 5000 mailles/dm².

4. Tissu selon la revendication 1, **caractérisé par** un grammage de 9 à 13 g/m².

5. Tissu selon les revendications 1 ou 2, **caractérisé par** un grammage de 10 à 12 g/m².

6. Tissu tricoté à chaîne textile selon les revendications 1 à 5, **caractérisé en ce que** les filasses formant les boucles sont des filasses multifilaments synthétiques composées de polyester, polyamide ou de polyoléfine.

7. Tissu selon les revendications 1 ou 6, **caractérisé en ce que** les petits rubans minces supplémentaires sont des tricots de chaîne dans les boucles verticales.

8. Tissu de textile selon l'un ou plusieurs des revendications 1 à 7, **caractérisé en ce que** les filasses ont une finesse de 10 à 40 dtex.

9. Tissu de textile selon l'un ou plusieurs des revendications 1 à 7, **caractérisé en ce que** les filasses ont une finesse de 15 à 18 dtex.

10. Tissu de textile selon l'un ou plusieurs des revendications 1 à 9, **caractérisé en ce qu'**il présente un dtex total de 30 à 70.

11. Tissu de textile selon l'un ou plusieurs des revendications 1 à 9, **caractérisé en ce qu'**il présente un dtex total de 51 à 68.
